# EUROPÄISCHE PATENTANMELDUNG

(11) **EP 1 967 643 A1**
(43) Veröffentlichungstag der Anmeldung: **10.09.2008**
(21) Anmeldenummer: 08002383.1
(22) Anmeldetag: 08.02.2008
(51) Int. Cl.: D06M 13/11, D06M 13/50, D06M 13/51, D06M 13/513, D01F 6/62, D01F 11/00

(54) **Haftungsaktivierte Polyestermonofilamente, Elastomerverbunde und deren Verwendung**

(30) Priorität: 08.03.2007 DE 102007011566
(71) Anmelder: Teijin Monofilament Germany GmbH, 86399 Bobingen (DE)
(72) Erfinder: Berndt, Kurt-Günter, 86836 Graben (DE); Delker, Rex, 86517 Wehringen (DE); Hofmann, Herbert, 86343 Königsbrunn (DE)
(74) Vertreter: Ackermann, Joachim

(57) **Zusammenfassung**

Beschrieben werden Polyester-Monofilamente mit einer oberflächlich aufgetragenen Glycidyloxyalkylentrialkoxysilan enthaltenden Präparation. Diese zeichnen sich durch eine besonders gute Haftung in Elastomeren aus.

## Beschreibung

Die vorliegende Erfindung betrifft Monofilamente mit ausgezeichneter Gummihaftung, die sich insbesondere zur Herstellung von verstärkten Elastomerverbunden verwenden lassen. Diese lassen sich beispielsweise in Gummischläuchen oder in Förderbändern einsetzen.

Polyestermonofilamente haben im allgemeinen eine schlechte Haftung zu elastomeren Kunststoffen. In der Verarbeitung von Gummiartikeln treten daher häufig Haftungsprobleme auf. Dieses äußert sich in einer ungenügenden Einbindung des Verstärkungsmaterials in die Polymermatrix und letztendlich in einer ungenügenden Verstärkung des Elastomeren.

Das Auftragen von Schlichten zur Verbesserung der Faser-Gummihaftung ist an sich bekannt. So beschreibt WO-A-2002/95,102 ein Verfahren zur Herstellung von Reifenkorden. Darin werden unterschiedliche Materialien zu Korden verarbeitet und mit einer gummifreundlichen Ausrüstung versehen. Zur Verbesserung der Haftung zwischen Fasern und Elastomermatrix wird vorgeschlagen, die Fasergarne mit einem Haftvermittler, beispielsweise mit Epoxysilanen zu versehen.

Aus der DE-A-20 13 552 ist ein Verfahren zur Verbesserung der Klebfähigkeit von Polyester-Produkten bekannt, bei dem die Produkte in zwei Stufen behandelt werden. In der ersten Stufe werden diese mit einer Flüssigkeit getränkt, welche eine ausgewählte Silanverbindung enthält, und in der zweiten Stufe werden diese mit einem Resorcin-Formaldehyd-Latex behandelt. Als Silanverbindung kann unter anderem ein gamma-Glycidyloxypropyltrimethoxysilan eingesetzt werden. Es können unterschiedliche Polyester-Produkte eingesetzt werden, darunter Fäden, Fasern, Garne und Corde. In der Beschreibung wird die Behandlung von Multifilamentgarnen sowie von Corden daraus näher erläutert. Der Einsatz von Monofilamenten wird nicht offenbart.

In der EP-A-43,410 wird ein Verfahren zur Herstellung von adhäsiv ausgerüsteten Polyestergarnen sowie daraus hergestellten Produkten beschrieben. Dieses umfasst die Behandlung eines Garns, also eines Gebildes aus vielen Fäden, mit einer Schlichte, welche Glycidyloxyalkyltrimethoxysilan als Haftvermittler enthält. Auch hier wird in der Beschreibung die Behandlung von Multifilamentgarnen sowie von Corden daraus näher erläutert. Der Einsatz von Monofilamenten wird nicht offenbart.

Bei der Verarbeitung von glasfaser-verstärkten Kunststoffen, beispielsweise bei der Herstellung von Leiterplatten, ist der Einsatz von Haftvermittlern zur Verbesserung der Faser-Matrixhaftung bekannt (vergl. z.B. EP-A-321,977). Eine geeignete wässerige Präparation mit pH-Regulator zur Beschichtung von Glasfasern offenbart US-A-4,656,084.

Es sind auch bereits mit Schleif- und Poliermitteln oberflächlich beschichtete Monofilamente aus unterschiedlichen Kunststoffen bekannt, die zur Verbesserung der Adhäsion zwischen Monofilament und Oberflächenbeschichtung mit unterschiedlichsten Haftvermittlern, unter anderem auch Epoxysilanen, präpariert sind (vergl. WO-A-96/23,431).

Es war zwar bekannt, Garne und insbesondere Corde daraus mit Schlichten enthaltend Glycidyloxyalkyltrialkoxysilan auszurüsten und diese anschließend mit einem Resorcin-Formaldehyd-Latex-Dip zu versehen, bevor diese in eine Kautschukmatrix eingearbeitet wurden. Solche Produkte zeichnen sich infolge ihres Aufbaus aus vielen Fäden durch eine hohe Oberfläche aus. Außerdem nehmen solche Produkte aufgrund von Kapillarkräften einen vergleichsweise hohen Anteil an Schlichte auf. Monofilamente hingegen haben eine beträchtlich geringere Oberfläche und es treten auch keine Kapillarkräfte auf. Bislang war der Fachmann der Auffassung, dass bei Monofilamenten die bei Garnen übliche Praxis der gummifreundlichen Ausrüstung nicht zum Erfolg führen würde.

Es wurde jetzt in überraschender Weise eine ausgewählte Gruppe von Haftvermittlern gefunden, die bei Auftrag auf die Oberfläche von Polyester-Monofilamenten die Haftung zwischen einer Elastomermatrix und dem Monofilament sehr stark verbessert.

Aufgabe der vorliegenden Erfindung ist daher die Bereitstellung von gummifreundlich ausgerüsteten Monofilamenten, die im Verbund mit dem Elastomer eine sehr gute Haftung zeigen.

Die Erfindung betrifft ein Polyester-Monofilament mit einer oberflächlich aufgetragenen Glycidyloxy-alkylentrialkoxysilan enthaltenden Präparation.

Unter Monofilamenten werden im Rahmen dieser Beschreibung einzelne Fäden verstanden. Diese weisen typischerweise Durchmesser von 100 bis 1000 µm, vorzugsweise von 200 bis 500 µm, auf.

Die Länge dieser Monofilamente kann von wenigen Millimetern bis zu Endlosfäden (also Längen von bis zu mehreren Kilometern) variieren.

Der Titer der erfindungsgemäßen Monofilamente kann in weiten Bereichen schwanken, beispielsweise im Bereich von 100 bis 15.000 dtex, insbesondere 400 bis 3.000 dtex.

Die Querschnittsform der erfindungsgemäßen Monofilamente kann beliebig sein, beispielsweise rund, oval oder n-eckig, wobei n größer gleich 3 ist.

Die erfindungsgemäßen Monofilamente können als Einkomponentenfäden oder als Mehrkomponentenfäden vorliegen. Beispiele für Mehrkomponentenfäden sind Seite-an-Seite-Fäden oder insbesondere Kern-Mantel-Fäden. Bei letzteren besteht der Kern vorzugsweise aus einem Polyester, welcher die mechanischen Eigenschaften des Monofilaments bestimmt, während der Mantel aus Polyester besteht, dem funktionelle Zusätze zugemischt sind, welche die Anwendungseigenschaften des Monofilaments bestimmen.

Als Polyestern zum Aufbau der erfindungsgemäßen Monofilamente können ganz allgemein beliebige fadenbildende Polyester eingesetzt werden.

Bevorzugt eingesetzt werden Monofilamente aus Polyethylenterephthalat-Homopolymeren oder aus Copolymeren enthaltend Ethylenterephthalateinheiten. Diese Polymeren leiten sich also ab von Ethylenglykol und gegebenenfalls weiteren Alkoholen sowie von Terephthalsäure oder deren polyesterbildenden Derivaten, wie Terephthalsäureestern oder -chloriden.

Es können aber Monofilamente aus anderen Polyestern, wie Polybutylenterephthalat, Polypropylenterephthalat, Polyethylennaphtalat-Homopolymer oder Copolymere enthaltend Ethylen-naphthalateinheiten, eingesetzt werden.

Diese thermoplastischen Polyester sind an sich bekannt. Bausteine von thermoplastischen Copolyestern sind vorzugsweise die oben genannten Diole und Dicarbonsäuren, bzw. entsprechend aufgebaute polyesterbildende Derivate.

Neben Ethylenglykol können diese Polyester von geeigneten zweiwertigen Alkohole abgeleitete Struktureinheiten enthalten. Typische Vertreter dafür sind aliphatische und/oder cycloaliphatische Diole, beispielsweise Propandiol, 1,4-Butandiol, Cyclohexandimethanol oder deren Gemische.

Die erfindungsgemäßen Monofilamente leiten sich bevorzugt von Polyestern ab, deren Lösungsviskositäten (IV-Werte) mindestens 0,60 dl/g, vorzugsweise von 0,60 bis 1,05 dl/g, besonders bevorzugt von 0,62 - 0,93 dl/g, betragen (gemessen bei 25°C in Dichloressigsäure (DCE)).

Die Herstellung der erfindungsgemäßen Monofilamente kann durch herkömmliche Schmelzspinnverfahren erfolgen, kombiniert mit ein- oder mehrfachem Verstrecken und gegebenenfalls Fixieren der erhaltenen Monofilamente.

Im Anschluß an das Verspinnen wird die erfindungsgemäß eingesetzte Präparation auf die Oberfläche des Monofilaments aufgetragen, beispielsweise durch Auftrag mittels Sprühapplikation oder Präparationswalze. Üblicherweise erfolgt die Präparation im Herstellprozess des Monofilaments nach der Verstreckung oder Fixierung vor dem Aufspulen. Der Auftrag kann aber auch bei bereits fertigen Monofilamenten erfolgen, indem diese mit der haftungsaktivierenden Präparation nachpräpariert und damit gummihaftungsaktiviert werden.

Übliche Präparationswalzen haben Durchmesser von 20 bis 250 mm mit behandelten Oberflächen, welche einen besonders effizienten Auftrag ermöglichen.

Die Präparation kann neben dem Glycidyletheralkylentrialkoxysilan weitere Bestandteile enthalten. Beispiele dafür sind Wasser, Emulgatoren und Antistatika.

Zu den erfindungsgemäß bevorzugt eingesetzten Glycidyletheralkylentrialkoxysilanen zählen bevorzugt Verbindungen der allgemeinen Formel I oder II worin
R¹ -(CH₂)ₘ,-O-R⁴ bedeutet,
R² Wasserstoff, -(CH₂)ₙ-CH₃ oder R¹ ist,
R³ Wasserstoff, -(CH₂)ₒ-CH₃ oder R² ist, und
R⁴ ist,
wobei m, n und o jeweils unabhängig voneinander eine ganze Zahl zwischen 0 und 12 ist.

Besonders bevorzugte Verbindungen aus dieser Gruppe sind Verbindungen der Formel III

(R⁵-O)₃-Si-(CH₂)p-O-R ⁶ (III),

worin R⁵ unabhängig voneinander Wasserstoff oder insbesondere C₁-C₆-Alkyl, ganz besonders bevorzugt Methyl, Ethyl oder Propyl, bedeutet,
R⁶ ein Glycidylrest (1,2-Epoxypropyl) ist, und
p eine ganze Zahl zwischen 1 und 12 bedeutet, insbesondere 2 bis 4 ist.

Ganz besonders bevorzugt eingesetzt werden 3-Glycidyloxypropyltriethoxysilan und/oder 3-Glycidyloxypropyltrimethoxysilan.

Das Epoxysilan wird auf das Monofilament in einer für den gewünschten Anwendungszweck ausreichenden Menge aufgetragen. Typische Mengen bewegen sich im Bereich von 0,001 bis 0,5 Gew. %, bezogen auf die Masse des präparierten Monofilaments, vorzugsweise 0,01 bis 0,25 Gew. %, besonders bevorzugt 0,01 bis 0,15 Gew. %.

Die erfindungsgemäßen Monofilamente können noch weitere Hilfsstoffe enthalten.

Beispiele dafür sind Hydrolysestabilisatoren, Verarbeitungshilfsmittel, Antioxidantien, Weichmacher, Gleitmittel, Pigmente, Mattierungsmittel, Viskositätsmodifizierer oder Kristallisationbeschleuniger.

Beispiele für Verarbeitungshilfsmittel sind Siloxane, Wachse oder längerkettige Carbonsäuren oder deren Salze, aliphatische, aromatische Ester oder Ether.

Beispiele für Antioxidantien sind Phosphorverbindungen, wie Phosphorsäureester oder sterisch gehinderte Phenole.

Beispiele für Pigmente oder Mattierungsmittel sind organische Farbstoffpigmente oder Titandioxid.

Beispiele für Viskositätsmodifizierer sind mehrwertige Carbonsäuren und deren Ester oder mehrwertige Alkohole.

Die erfindungsgemäßen mit einer Präparation versehenen Monofilamente zeichnen sich durch eine besonders gute Haftung gegenüber Elastomeren aus.

Bevorzugt werden die erfindungsgemäßen Monofilamente zur Herstellung von textilen Flächengebilden, insbesondere von Geweben, Gelegen, Gewirken, Geflechten oder Gestricken, eingesetzt. Diese textilen Flächengebilde werden vorzugsweise als Verstärkungsmaterialien in Elastomeren eingesetzt.

Für diesen Einsatz werden die textilen Flächengebilde bevorzugt zusätzlich vor dem Einarbeiten in die Elastomermatrix mit einem Polymerlatex überzogen. Dieses erfolgt üblicherweise durch Tauchen des haftungsaktivierten textilen Flächengebildes in eine Dispersion dieses Polymerlatex.

Textilen Flächengebilde enthaltend die erfindungsgemäßen Monofilamente, insbesondere die mit Polymerlatex überzogenen Typen, sind ebenfalls Gegenstand dieser Erfindung.

Ein weiterer Gegenstand dieser Erfindunng sind Verbundstoffe enthaltend eine elastomere Polymermatrix und darin eingebettet mindestens ein textiles Flächengebilde enthaltend die erfindungsgemäßen Monofilamente.

Als Elastomere können alle dem Fachmann bekannten natürlichen und/oder synthetischen Kautschuke verwendet werden.

Die Erfindung betrifft auch Verwendung der beschriebenen Polyester-Monofilamente in Verbunden mit Elastomeren.

Die erfindungsgemäßen Verbunde werden bevorzugt als Förderbänder oder als Schläuche eingesetzt werden.

Die nachfolgenden Beispiele erläutern die Erfindung ohne diese zu begrenzen.

### Beispiel:

Verwendet wurde ein Polyester-Standard-Monofilament, 0,25 mm, Type 900 S, der Firma Teijin Monofilament Germany GmbH, Bobingen.

Das Monofilament wurde in Kontakt über eine Präparationswalze geführt, die sich gegen die Fadenlaufrichtung drehte, Als haftungsaktivierende Präparation wurde das Produkt APS der Firma Schill und Seilacher AG, Böblingen, verwendet. Der untere Teil der Präparationswalze tauchte in die Präparation ein, benetzte die Oberfläche und gab im oberen Scheitelpunkt einen Teil der Präparation an das Monofilament ab. Der Präparationsauftrag hing von der Umdrehungsgeschwindigkeit der Präparationswalze, der Fadengeschwindigkeit und der Temperatur ab. Gemessen wurde der Auftrag in Gew. %, bezogen auf das fertig präparierte Monofilament.

Die Herstellung des Elastomerverbundes und die Messung der Gummihaftung erfolgte durch den T-Test in Anlehnung an ASTM D 2229-73.

In der nachfolgenden Tabelle sind die Ergebnisse der Haftungsmessungen dargestellt.

Tabelle

| Beispiel Nr. | Präparations-auftrag (Gew. %) | Dauer der Lagerung (Tage) | Haftung (N/0,5 cm) | Bemerkungen |
|---|---|---|---|---|
| V1 | 0,00 | 0 | 16,72 | |
| 2 | 0,03 | 0 | 29,58 | Monofilamente reißen |
| 3 | 0,03 | 28 | 30,01 | Monofilamente reißen |

## Patentansprüche

1. Polyester-Monofilament mit einer oberflächlich aufgetragenen Glycidyloxyalkylentrialkoxysilan enthaltenden Präparation.

2. Polyester-Monofilament nach Anspruch 1, **dadurch gekennzeichnet, dass** der Polyester ein Polyethylenterephthalat-Homopolymer oder ein Polyethylenterepthalat-Copolymer ist, das neben Polyethylenterephthalateinheiten Einheiten aufweist, welche sich von aliphatischen, cycloaliphatischen oder aromatischen Dicarbonsäuren oder deren polyesterbildendenden Derivaten und von aliphatischen oder cycloaliphatischen Dialkoholen ableitet.

3. Polyester-Monofilament nach Anspruch 1, **dadurch gekennzeichnet, dass** das Glycidyloxyalkylentrialkoxysilan Glycidyloxypropyltrimethoxysilan ist.

4. Polyester-Monofilament nach einem der Ansprüche 1 bis 3, **dadurch gekennzeichnet, dass** dieses einen Titer im Bereich von 100 bis 15.000 dtex aufweist.

5. Polyester-Monofilament nach einem der Ansprüche 1 bis 4, **dadurch gekennzeichnet, dass** das Polyester-Monofilament zusätzlich zur Glycidyloxyalkylentrialkoxysilan enthaltenden Präparation mit einem Polymerlatex oberflächenbeschichtet ist.

6. Polyester-Monofilament nach einem der Ansprüche 1 bis 5, **dadurch gekennzeichnet, dass** das Glycidyloxyalkylentrialkoxysilan in einer Menge von 0,001 bis 0,25 Gew. % aufgetragen worden ist.

7. Textiles Flächengebilde, insbesondere Gewebe, Gestrick, Gewirke, Geflecht oder Gelege, enthaltend Polyester-Monofilamente nach einem der Ansprüche 1 bis 6.

8. Verbundstoff enthaltend eine elastomere Polymermatrix und darin eingebettet mindestens ein textiles Flächengebilde nach Anspruch 7.

9. Verwendung eines Polyester-Monofilaments nach einem der Ansprüche 1 bis 6 in Verbunden mit Elastomeren.

10. Verwendung nach Anspruch 9, **dadurch gekennzeichnet, dass** die Verbunde mit Elastomeren als Förderbänder oder Schläuche eingesetzt werden.
